# EUROPÄISCHE PATENTSCHRIFT

(11) **EP 1 657 319 B1**
(45) Veröffentlichungstag und Bekanntmachung des Hinweises auf die Patenterteilung: **03.09.2008**
(21) Anmeldenummer: 05021924.5
(22) Anmeldetag: 07.10.2005
(51) Int. Cl.: C22C 21/02

(54) **Verwendung einer Aluminium-Gusslegierung**
Use of an Aluminium casting alloy
Utilisation d'un alliage d'alluminium

(30) Priorität: 06.11.2004 DE 102004053746
(43) Veröffentlichungstag der Anmeldung: 17.05.2006
(73) Patentinhaber: Bayerische Motorenwerke Aktiengesellschaft, 80809 München (DE)
(72) Erfinder: Lohrey, Ute, 84036 Landshut (DE); Klinkenberg, Franz-Josef, Dr., 84030 Ergolding (DE)

(56) Entgegenhaltungen:
- US-A- 3 765 877
- VASILAKOS, A. N. ET AL: "Thermodynamic analysis and mechanical properties of cast aluminum alloy A357 with Cu, Ag, and Sm additions" METALL (HEIDELBERG) , 50(9), 556-560 CODEN: MTLLAF; ISSN: 0026-0746, 1996, XP009057849
- FEIKUS, F. J. (VAW ALUMINIUM): "Optimization of aluminum-silicon-cast alloys for cylinder heads.; Zylinderkopfe ." GIESSEREI-PRAXIS, (FEB 1999), 2, P. 50-57, 6 REFERENCE(S), NUMERICAL DATA; GRAPHS., GERMANY ISSN: 0016-9781, 1999, XP009057734
- H. FUCHS, H.-J. HAGEBÖLLING, F. HUSMEIER, M. WAPPELHORST: "Legierungsentwicklung für hochbeanspruchte Diesel-Zylinderköpfe" GIESSEREI-RUNDSCHAU, Nr. 50, 2003, Seiten 66-71, XP009057735
- H. FUCHS, M. WAPPELHORST: "Leichtmetallwerkstoffe für hochbelastete Motorblöcke und Zylinderköpfe" MTZ, Nr. 64, 2003, Seiten 868-875, XP002356404

## Beschreibung

Die Erfindung bezieht sich auf die Verwendung einer Aluminium-Gusslegierung für Sand-und kokillerguss von Motorkernbauteilen.

Gusslegierungen aus dem System Al-Si-Mg, insbesondere AlSi5-10Mg sowie AlSi5-10MgCu werden in der Automobilindustrie zum Sand- und Kokillenguss von Zylinderköpfen und Motorblöcken eingesetzt. Die mechanischen Eigenschaften, insbesondere die Streckgrenze der Gussstücke lässt jedoch noch zu wünschen übrig.

Auch sind silberhaltige Aluminium-Gusslegierungen bekannt, z.B. AlCu4TiMgAg, wobei der Silbergehalt 0,4 bis 1 Gew.-% beträgt. Diese Legierungen weisen jedoch eine äußerst schlechte Gießbarkeit, insbesondere ein unbefriedigendes interdentritisches Speisungsvermögen auf. Dies schlägt sich in ihrer Warmrissneigung nieder, so dass sie zum Gießen von Motorblöcken und dergleichen ungeeignet sind, da dort schon geringe Anrisse zum Bauteilversagen führen. Demzufolge enthalten sie auch kein Silizium, weil dies die Warmrissneigung noch erhöhen würde. Ferner zeigt die silberhaltige Aluminium-Gusslegierung eine niedrigere Wärmeleitfähigkeit gegenüber Al-Si-Mg(Cu)-Legierungen. Eine geringe Wärmeleitfähigkeit führt jedoch bei einem Motorblock/Zylinderkopf zu einer hohen Temperatur und ist demgemäß einer reduzierten Streckgrenze gleichzusetzen.

Aus DE 1 255 456 B ist ein Schweißzusatzwerkstoff auf Aluminiumbasis bekannt, der Silber zur Erhöhung der Widerstandsfähigkeit gegen Korrosion enthält.

Aus AT 003 653 U1 ist eine Aluminium-Gusslegierung bekannt, die 5 bis 12 Gew.-% Silizium, 0 bis 0,8 Gew.-% Magnesium und mindestens einen Zusatzstoff aus der Gruppe Kupfer, Silber, Kalzium, Mangan, Zink und Zinn in einer Menge enthält, die genau der Löslichkeit bei der maximalen Betriebstemperatur des jeweiligen Bauteiles entsprechen soll.

US 3,765,877 beschreibt eine Aluminium-Gusslegierung, die 0,1 bis 1,0 Gew.-% Silber und 3,5 bis 6 Gew.-% Kupfer enthält. Aus EP 0 445 684 A1 geht eine Aluminiumlegierung hervor, die, wenn sie nach der dort angegebenen allgemeinen Formel Mangan, Eisen, Silizium und Titan aufweist, mindestens 15 Gew.-% Silber enthält.

VASILAKOS, A. N. ET AL: "Thermodynamic analysis and mechanical properties of cast aluminum alloy A357 with Cu, Ag, and Sm additions" METALL (HEIDELBERG), 50(9), 556-560 CODEN: MTLLAF; ISSN: 0026-0746, 1996, XP009057849, beschreiben eine Al-Gusslegierung, die in Gew.-% 6,40 % Si, 0,77 % Mg, 0,7 % Ag, 0,07 % Fe, 0,145 % Ti, 0,018 % Zn, 1,142 % Cu und 0,009 % Ni enthält. Wie ein Vergleich mit der gleichenLegierung, der kein Ag zusetzt ist, zeigt, wird durch den Silberzusatz die Streckgrenze nicht, jedenfalls nicht nennenswert verändert.

Aufgabe der Erfindung ist es, eine Aluminium-Gusslegierung guter Gießbarkeit mit verbesserten mechanischen Eigenschaften, insbesondere verbesserter Streckgrenze für Motorkernbauteile bereitzustellen.

Dies wird erfindungsgemäß bei Verwendung einer Aluminium-Gusslegierung nach dem Anspruch 1 erreicht.

Der Magnesiumgehalt beträgt vorzugsweise 0,25 bis 0,50 %, der Eisengehalt vorzugsweise max. 0,20 %, der Titangehalt vorzugsweise max. 0,10 %. Der Mangangehalt beträgt max. 2/3 des Eisengehalts, vorzugsweise max. 0,05 % und der Zinkgehalt vorzugsweise max. 0,05 %, während der Kupfergehalt vorzugsweise 0,4 - 0,6 % beträgt. Der Eisengehalt und/oder Titangehalt der erfindungsgemäßen Legierung liegt normalerweise nicht unter 0,03 Gew.-%.

Die obere Grenze des Silbergehalts liegt insbesondere aus Kostengründen vorzugsweise bei höchstens 1 %. Die untere Grenze liegt bei 0,05 %, in der Praxis beträgt jedoch der Silbergehalt mehr als 0,10 %.

Zur Herstellung der Legierung wird einer Primärlegierung das Silber in der entsprechenden Menge zugegeben. Als Primärlegierung kann AlSi7Mg oder AlSi7MgCu0,5 verwendet werden.

Die aus der Legierung gegossenen Gussstücke werden vorzugsweise einem Lösungsglühen und einem Abschrecken mit Wasser oder gegebenenfalls Luft unterworfen. Anschließend findet ein Auslagern für mehrere Stunden bei etwa 150 - 200 °C statt. Zusätzlich zu dieser Wärmebehandlung wird ca. 200 Stunden eine Nachauslagerung durchgeführt, um den Motorbetrieb zu simulieren. Bei den nachausgelagerten Gussstücken ist eine deutliche Verbesserung der Streckgrenze festzustellen.

Die Gusslegierung ist insbesondere für den Sand- und Kokillenguss, vor allem von Motorkernbauteilen geeignet, insbesondere dem Motorblock, Zylinderkopf, Kurbelgehäuse und dergleichen Gussbauteilen, insbesondere in der Automobilindustrie.

Die nachstehenden Beispiele dienen der weiteren Erläuterung der Erfindung.

### Beispiel

Mit einem Zugversuch wurde die Streckgrenze und Zugfestigkeit folgender Legierungen bestimmt:
Legierung 1 (Vergleich) AlSi7MgCu0, 5
Legierung 2 (= Legierung 1) +0,5 % Ag
Legierung 3 (Vergleich) AlSi7Mg
Legierung 4 (= Legierung 3) +0,5 % Ag.

Die Gussstücke wurden mehrere Stunden lösungsgeglüht, mit Wasser abgeschreckt, ausgelagert (T64/T6 - Wärmebehandlung), zusätzlich bei ca. 250 °C ca. 200 Stunden nachausgelagert und dann kalt gezogen.

Die Ergebnisse sind in der beigegefügten Figur dargestellt. Es ist ersichtlich, dass bei den erfindungsgemäßen Legierungen 2 und 4 eine deutliche Erhöhung der Streckgrenze und Zugfestigkeit gegenüber den Vergleichslegierungen 1 und 3 eintritt, insbesondere bei der kupferhaltigen Legierung 2, bei der der Silbergehalt von 0,5 % zu einer Erhöhung der Streckgrenze auf 138 MPa gegenüber der Streckgrenze der Legierung 1 von 113 MPa führt.

Die Ergebnisse sind von besonderer Bedeutung, weil die Nachauslagerung von ca. 200 Stunden bei 250 °C als Simulation des Motorbetriebes anzusehen ist. Das heißt, durch den Silberzusatz wird die Warmfestigkeit beispielsweise eines Motorblocks/Zylinderkopfes wesentlich erhöht und damit die Thermoschockempfindlichkeit entsprechend herabgesetzt.

## Patentansprüche

1. Verwendung einer Aluminium-Gusslegierung, die aus
5 - 11 Gew.-% Silizium
0,1 - 0,8 Gew.-% Magnesium
0,05 - 5 Gew.-% Silber
gegebenenfalls 0,2 bis 0,8 Gew.-% Kupfer
max. 0,30 Gew.-% Eisen
max. 0,20 Gew.-% Titan
Mangan max. 2/3 des Eisengehalts
max. 0,10 Gew.-% Zink
sowie Aluminium als Rest
und weiteren Verunreinigungen einzeln max.
0,03 Gew.-%, insgesamt 0,1 Gew.-%
besteht, für den Sand- und Kokillenguss von Motorkernbauteilen.

2. Verwendung nach Anspruch 1, **dadurch gekennzeichnet, dass** der Silbergehalt 0,1 bis 1,0 Gew.-% beträgt.

3. Verwendung nach einem der vorstehenden Ansprüche, **dadurch gekennzeichnet, dass** sie aus einer AlSi7MgCu0,5-Primärlegierung besteht, der maximal 1 Gew.-% Silber zugesetzt ist.

4. Verwendung nach einem der Ansprüche 1 bis 3, **dadurch gekennzeichnet, dass** das Motorkernbauteil lösungsgeglüht, abgeschreckt und warm ausgelagert wird.

## Claims

1. Use of a cast aluminium alloy comprising
5 - 11 wt. % silicon
0.1 - 0.8 wt.% magnesium
0.05 - 5 wt. % silver
0.2 - 0.8 wt. % cop per if required
up to 0.30 wt.% iron
up to 0.20 wt.% titanium
manganese: up to 2/3 of the iron content
up to 0.10 wt.% zinc
remainder aluminium and
additional impurities: up to 0.03 wt.% each, total 0.1 wt.%
for sand and chill casting of engine core components.

2. Use according to claim 1, **characterised in that** the silver content is 0.1 to 1.0 wt.%.

3. Use according to any of the preceding claims, **characterised in that** the substance is an AlSi7MgCu0.5 primary alloy, plus up to 1 wt.% silver.

4. Use according to any of claims 1 to 3, **characterised in that** the engine core component is solution heat-treated, chilled and stored while hot.

## Revendications

1. Utilisation d'un alliage de fonderie d'aluminium constitué de :
5 % - 11 % en poids de silicium,
0,1 % - 0,8 % en poids de magnésium,
0,05 % - 5 % en poids d'argent,
le cas échéant 0,2 % à 0,8 % en poids de cuivre,
au maximum 0,30 % en poids de fer,
au maximum 0,20 % en poids de titane,
au maximum 2/3 de la teneur en fer de magnésium,
au maximum 0,10 % en poids de zinc,
ainsi que de l'aluminium en tant que reste,
et d'autres impuretés indépendamment au maximum de 0,03 % en poids et au total 0,1 % en poids,
pour le coulage en sable ou le coulage en coquille d'éléments de blocs moteur.

2. Utilisation selon la revendication 1,
**caractérisée en ce que**
la teneur en agent de l'alliage est de 0,1 % à 1,0 % en poids.

3. Utilisation selon l'une des revendications précédentes,
**caractérisée en ce que**
l'alliage consiste en un alliage primaire AlSi7MgCu0,5 auquel est ajouté un maximum de 1 % en poids d'argent.

4. Utilisation selon l'une des revendications 1 à 3,
**caractérisée en ce que**
l'élément de bloc moteur est soumis à un recuit d'homogénéisation, à une trempe, et à une précipitation à chaud.
